# FASCICULE DE BREVET EUROPEEN

(11) **EP 3 590 380 B1**
(45) Date de publication et mention de la délivrance du brevet: **15.04.2026**
(21) Numéro de dépôt: 18181785.9
(22) Date de dépôt: 04.07.2018
(51) Int. Cl.: A44C 17/00, A44C 27/00, B44C 5/04

(54) **PROCÉDÉ POUR L'OBTENTION D'UNE PIERRE FLEXIBLE ET ARTICLE COMPRENANT LADITE PIERRE FLEXIBLE**
VERFAHREN ZUM ERHALTEN EINES FLEXIBLEN STEINS, UND ARTIKEL, DER EINEN SOLCHEN FLEXIBLEN STEIN UMFASST
METHOD FOR OBTAINING A FLEXIBLE STONE AND ARTICLE COMPRISING SAID FLEXIBLE STONE

(43) Date de publication de la demande: 08.01.2020
(73) Titulaire: Richemont International SA, 1752 Villars-sur-Glâne (CH)
(72) Inventeur: BERNARD, Philippe, 60128 Plailly (FR); CHIODI, Cristiano, 20144 Milano (IT)
(74) Mandataire: P&TS SA (AG, Ltd.)

(56) Documents cités:
- EP-A1- 0 572 864
- DE-U1- 202008 014 222
- JP-A- H08 156 500
- GIELEN ET AL.: "Real Stone MacBook Covers And Phone Cases", 16 May 2017 (2017-05-16), XP002786447, Retrieved from the Internet <URL:https://www.kickstarter.com/projects/bambooti/real-stone-macbook-covers-and-phone-cases> [retrieved on 20181113]

## Description

### Domaine technique

La présente invention concerne un procédé pour l'obtention d'une pierre flexible, généralement précieuse ou semi-précieuse, ainsi qu'un article décoratif comportant ladite pierre flexible.

### Etat de la technique

L'obtention de pierres souples en les combinant (par exemple, par émulsion) avec des élastomères, silicones, polymères est connue de CN102493618.

Le document EP2605893 décrit un procédé pour la préparation d'une pierre flexible avec surface naturelle, comprenant le mélange de mouture de pierre avec un liant flexible.

Le document JPH08156500 décrit une couche de matériau dur disposé sur une surface élastique de sorte à générer des craquelures et produire un effet décoratif.

Les pierres flexibles obtenues par les procédés décrits dans ces documents sont cependant destinées à des applications de décoration architecturales et exigent l'ajout d'additifs à la matière de la pierre.

L'obtention d'une pierre souple pour une utilisation dans des articles décoratifs tels que des articles de bijouterie, d'horlogerie, de mode, de maroquinerie, etc., serait d'un grand intérêt puisqu'une telle pierre permettrait de conférer à l'article des caractéristiques visuelles et tactiles inédites.

### Bref résumé de l'invention

La présente invention concerne un procédé pour l'obtention, notamment à partir d'une pierre fine ou semi-précieuse, d'une pierre souple et flexible par la microfissuration contrôlée de la pierre. L'invention se propose de fournir un procédé selon la revendication 1 et une lamelle composite flexibilisée selon la revendication 11.

Selon un mode de réalisation privilégié, la pierre est en premier affinée en lamelle, puis un quadrillage de gorges ou rainures est tracé au laser au verso de la lamelle. Le verso de la lamelle est ensuite fixé (par exemple collé) sur un support souple. Par exemple, un support métallique ou autre avec différents moyens d'adhésion appropriés. L'ensemble (lamelle encollée) est ensuite retourné et placé sur un cambre de faible courbure, et la surface est pressée (par exemple à la bouterolle). La pierre se fissure sur les rainures.

La taille et la forme de la pierre souple peuvent être ajustées par la suite de quelconques manières pour l'incorporation d'un article décoratif tel qu'un article de bijouterie, horlogerie (par exemple, un bracelet de montre), mode, maroquinerie, etc.

### Brève description des figures

Des exemples de mise en œuvre de l'invention sont indiqués dans la description illustrée par les figures annexées dans lesquelles:
les figures 1a à 1c illustrent une partie d'un procédé pour l'obtention d'une pierre flexible comprenant une pierre sous forme de lamelle et un support souple, selon un mode de réalisation;
la figure 2 montre des rainures formées sur la surface de la lamelle;
la figure 3 illustre une autre partie dudit procédé; et
les figure 4a et 4b montrent une vue de côté (figure 4a) et une vue du dessus (figure 4b) d'un bracelet comportant une pluralité d'éléments décoratifs comprenant la lamelle composite flexibilisée 4, selon une forme d'exécution.

### Exemple(s) de mode de réalisation de l'invention

Les figures 1 et 3 illustrent un procédé pour l'obtention d'une pierre flexible, selon un mode de réalisation. Le procédé comporte une étape de fournir une pierre sous la forme d'une plaque, lame ou lamelle ayant une première face 11 et une seconde face 12 opposée à la première face 11, les deux faces11, 12 étant préférablement sensiblement parallèles (figure 1a).

Par "pierre", on entend surtout, mais pas exclusivement, les pierres fines (pierres semi précieuses) par exemple telles que définies dans la liste de la "Confédération Internationale de Bijouterie, Joaillerie, Orfèvrerie des diamants, perles et pierres", comprenant l'agate, le jaspe, le lapis lazuli, l'onyx, l'améthyste, le jade, le cristal de roche, la malachite, l'opale des pierres organiques (ambre, nacre, ...) ou des pierres artificielles. Cette liste n'est pas exhaustive, et d'autres types de pierres utilisables pour la décoration d'un article peuvent aussi être utilisés.

La lamelle 1 peut être mise en forme à l'aide de toute méthode appropriée telle que par sciage ou taillage. Le sciage peut être réalisé à l'aide s'une scie au diamant ou la découpe par jet d'eau. Une étape de polissage est également possible. La lamelle 1 peut donc se présenter selon une forme et une épaisseur prédéfinies.

Le procédé comporte ensuite une étape de former une pluralité de rainures 2 dans la lamelle 1 sur la première face 11 (figure 1b).

Les rainures 2 peuvent être formées à l'aide d'un dispositif de gravure comprenant, par exemple un dispositif mécanique, tel qu'un dispositif de fraisage, ou encore un dispositif de découpe par jet d'eau.

De manière préférée, le dispositif de gravure comprend un dispositif laser. Le dispositif laser peut comprendre un laser au dioxyde de carbone (laser au CO₂), un laser Nd:YAG ou d'autres types de dispositif laser appropriés.

Les rainures 2 peuvent être formées selon un motif arbitraire, mais elles sont préférablement formées selon un motif contrôlé, tel qu'un quadrillage, un ensemble de lignes, un motif hexagonal, ou un motif triangulaire. La figure 2 montre la surface d'une lamelle 1 (ici une pierre de malachite) sur laquelle ont été gravé des rainures 2 selon un motif quadrillé.

Un guide destiné à guider la gravure peut être utilisé pendant l'étape de formation des rainures 2. Alternativement, le motif à graver peut être programmé dans le dispositif de gravure.

La profondeur des rainures 2 est de préférence telle qu'au moins 15% de l'épaisseur de la lamelle 1 reste non gravée (non divisée).

Selon une forme d'exécution, la profondeur des rainures 2 est de 50% à 85% de l'épaisseur de la lamelle 1. De manière préférée, la profondeur des rainures 2 est de 60% à 80% de l'épaisseur de la lamelle 1.

Selon une forme d'exécution, l'épaisseur de la lamelle 1 est comprise entre 0,1 à 0,6 mm.

A la suite de l'étape de formation des rainures 2, la première surface 11 peut être polie.

Le procédé comporte ensuite une étape de fixer un support flexible 3 à la première face 11 de la lamelle 1, c'est-à-dire sur la surface comprenant les rainures 2, de manière à obtenir une lamelle composite 4 (figure 1c).

Le support souple 3 peut être fabriqué dans tout matériau flexible, tel qu'un tissu, une pièce de cuir, un support métallique ou autre. Le support souple 3 peut être fixé sur la première surface 11 avec différents moyens appropriés, par exemple un adhésif.

Dans une étape ultérieure du procédé montrée à la figure 3, la lamelle composite 4 est disposée, du côté du support flexible 3, sur une surface cambrée 6 d'une pièce d'appui 5. Une pression 7 est alors appliquée sur la seconde face 12. La pression 7 peut être appliquée à l'aide d'une bouterolle, d'un rouleau ou d'autres moyens similaires. La pression 7 appliquée génère des fissures 8 au fond des rainures 2. Sous l'effet de la pression 7 et des fissures 8, la lamelle composite 4 se déforme jusqu'à venir épouser la forme de la surface cambrée 6. La figure 3 montre la lamelle composite 4 déformée sur la surface cambrée 6 et les fissures 8 formées en fond de rainures 2.

Pendant l'application de la pression 7, les fissures formées se propagent généralement des rainures 2 vers la seconde face 12. La lamelle 1 est ainsi traversée sur sensiblement toute son épaisseur par la succession des rainures 2 et des fissures 8. Autrement dit, les fissures 8 s'étendent du fond de la rainure 2 vers (et de préférence sensiblement jusqu'à) la seconde face 12. Les rainures 2 et les fissures 8 divisent donc la lamelle 1 en une pluralité de portions 1a, ce qui rend la lamelle 1 flexible.

La flexibilité de la lamelle 1, et donc de la lamelle composite 4 (appelée par la suite lamelle composite flexibilisée 4), peut être ajustée en variant la densité des rainures 2, et donc des fissures 8 et/ou la forme de la surface cambrée 6. Selon le motif formé par les rainures 2, la lamelle 1 sera flexible dans une seule direction ou selon plusieurs directions. Par exemple, un motif de rainures 2 comportant des lignes dans une seule direction rendra la lamelle 1 flexible seulement selon une direction perpendiculaire à celle des rainures 2. Un motif de rainures 2 quadrillé rendra la lamelle 1 flexible dans deux directions parallèles au plan de la lamelle 1.

Selon un mode de réalisation, la lamelle composite flexibilisée 4 est utilisée dans un article décoratif, par exemple, un article de bijouterie ou d'horlogerie, un bracelet, un article de mode, ou un article de maroquinerie.

A cette fin, le procédé peut comprendre une étape d'ajuster la taille et la forme de la lamelle composite flexibilisée 4.

La figure 4 montre une vue partielle d'un bracelet 20, selon une forme d'exécution. Le bracelet 20 comprend une bande 21 sur laquelle sont fixées une pluralité d'éléments décoratifs 22 comprenant chacun une lamelle composite flexibilisée 4. La figure 4a montre une vue de côté du bracelet et la figure 4b une vue de dessus. Dans la figure 4b, la bande 21 est représentée sertie de pierres 23 (pierres précieuses) mais toute autre configuration de la bande peut être envisagée.

Selon une forme d'exécution (non visible dans la figure 4), chacun des éléments décoratifs 22 comporte deux lamelles composites flexibilisées 4 assemblées l'une à l'autre du côté du support 3, de manière à ce que la seconde face 12 montrant la pierre soit visible des deux côtés des éléments décoratifs 22. Les deux lamelles composites flexibilisées 4 peuvent être collées parallèle l'une à l'autre.

Dans l'exemple particulier des figures 4a et 4b, les lamelles composites flexibilisées 4 sont découpées de sorte à donner à l'élément décoratif 22 une forme de feuille ovale. La figure 4b montre la pluralité d'éléments décoratifs 22 répartis de chaque côté de la bande 21. Les éléments décoratifs 22 comprenant les lamelles composites flexibilisées 4 sont souples et aptes à fléchir au toucher, conférant au bracelet un aspect ondoyant et des caractéristiques tactiles particulières.

### Numéros de référence employés sur les figures

- 1: lamelle
- 1a: portion
- 2: rainure
- 3: support
- 4: lamelle composite, lamelle composite flexibilisée
- 5: pièce d'appui
- 6: surface cambrée
- 7: pression
- 8: fissures
- 11: première face
- 12: seconde face
- 20: article, bracelet
- 21: bande
- 22: éléments décoratifs
- 23: pierre sertie

## Revendications

1. Procédé pour l'obtention d'une pierre flexible comportant les étapes de:
fournir une pierre sous la forme d'une plaque, d'une lame ou d'une lamelle (1) ayant une première face (11) et une seconde face (12) opposée à la première face (11);
former une pluralité de rainures (2) dans la plaque, dans la lame ou dans la lamelle (1) sur la première face (11);
fixer la première face (11) de la plaque, de la lame ou de la lamelle (1) sur un support (3) souple de manière à former une lamelle composite (4);
fournir une pièce (5) comportant une surface cambrée (6) et disposer la lamelle composite (4), du côté support (3), sur ladite surface cambrée (6);
appliquer une pression (7) sur la seconde face (12) de manière à générer des fissures (8) sur les rainures (2) et d'obtenir une lamelle composite flexibilisée (4).

2. Procédé selon la revendication 1,
dans lequel les rainures (2) sont formées à l'aide d'un dispositif laser.

3. Procédé selon la revendication 1 ou 2,
dans lequel les rainures (2) sont arrangées selon un motif contrôlé sur la première face (11).

4. Procédé selon la revendication 3,
dans lequel le motif comprend l'un de: un quadrillage, un ensemble de lignes, un motif hexagonal, ou un motif triangulaire.

5. Procédé selon l'une des revendications 1 à 4,
dans lequel la profondeur des rainures (2) est de 50% à 85% de l'épaisseur de la plaque, de la lame, ou de la lamelle (1).

6. Procédé selon l'une la revendication 5,
dans lequel la profondeur des rainures (2) est de 60% à 80% de l'épaisseur de la plaque, de la lame, ou de la lamelle (1).

7. Procédé selon l'une des revendications 1 à 6,
dans lequel l'épaisseur de la plaque, de la lame, ou de la lamelle (1) est comprise entre 0.1 mm et 0,6 mm.

8. Procédé selon l'une des revendications 1 à 6,
dans lequel les fissures (8) s'étendent sensiblement jusqu'à la seconde face (12).

9. Procédé selon l'une des revendications 1 à 8,
comprenant une étape d'ajuster la taille et la forme de la lamelle composite (4).

10. Procédé selon l'une des revendications 1 à 9, dans lequel la pierre est une pierre fine, une pierre organique ou une pierre artificielle.

11. Lamelle composite flexibilisée (4) comprenant une pierre et un support flexible (3), la pierre ayant la forme d'une plaque, d'une lame ou d'une lamelle (1) et comprenant une première face (11) et une seconde face (12) opposée à la première face, **caractérisée en ce que** la première face comporte une pluralité de rainures (2), la plaque, la lame ou la lamelle (1) comportant des fissures (8) s'étendant du fond des rainures (2) vers sa seconde face (12), et le support flexible (3) étant fixé à la première face (11) de la plaque, de la lame ou de la lamelle (1) comprenant les rainures (2).

12. Lamelle composite flexibilisée (4) selon la revendication 11, dans laquelle la profondeur de la pluralité de rainures (2) est telle qu'au moins 15% de l'épaisseur de la plaque, de la lame ou de la lamelle (1) est non divisée.

13. Article décoratif comprenant la lamelle composite flexibilisée (4) selon la revendication 11.

14. Article décoratif selon la revendication 13, comprenant un article de bijouterie, d'horlogerie, un bracelet, un article de mode ou un article de maroquinerie.

## Patentansprüche

1. Verfahren zur Herstellung eines flexiblen Steins, umfassend die folgenden Schritte:
Bereitstellen eines Steins in Form einer Platte, einer Klinge oder einer Lamelle (1) mit einer ersten Fläche (11) und einer zweiten Fläche (12), welche der ersten Fläche (11) gegenüberliegt;
Ausbilden einer Vielzahl von Nuten (2) in der Platte, der Klinge oder der Lamelle (1) auf der ersten Fläche (11);
Befestigen der ersten Fläche (11) der Platte, der Klinge oder der Lamelle (1) auf einem flexiblen Träger (3), um eine Verbundlamelle (4) zu bilden;
Bereitstellen eines Teils (5) mit einer gekrümmten Oberfläche (6) und Anordnen der Verbundlamelle (4) auf der Trägerfläche (3) auf der besagten gekrümmten Oberfläche;
Ausüben eines Drucks (7) auf die zweite Fläche (12), um Risse (8) in den Nuten (2) zu erzeugen und eine flexibilisierte Verbundlamelle (4) zu erhalten.

2. Verfahren gemäss Anspruch 1, worin die Nuten (2) mit Hilfe einer Laservorrichtung erzeugt werden.

3. Verfahren gemäss Anspruch 1 oder 2, worin die Nuten (2) gemäss einem kontrollierten Muster auf der ersten Fläche (11) angeordnet sind.

4. Verfahren gemäss Anspruch 3, worin das Muster eines umfasst aus: einem Gitter, einer Reihe von Linien, einem hexagonalen Muster oder einem dreieckigen Muster.

5. Verfahren gemäss einem der Ansprüche 1 bis 4, worin die Tiefe der Nuten (2) 50% bis 85% der Dicke der Platte, der Klinge oder der Lamelle (1) beträgt.

6. Verfahren gemäss Anspruch 5, worin die Tiefe der Nuten (2) 60% bis 80% der Dicke der Platte, der Klinge oder der Lamelle (1) beträgt.

7. Verfahren gemäss einem der Ansprüche 1 bis 6, worin die Dicke der Platte, der Klinge oder der Lamelle (1) zwischen 0,1 mm und 0,6 mm liegt.

8. Verfahren gemäss einem der Ansprüche 1 bis 6, worin sich die Risse (8) im Wesentlichen bis zur zweiten Fläche (12) erstrecken.

9. Verfahren gemäss einem der Ansprüche 1 bis 8, umfassend einen Schritt des Anpassens der Grösse und der Form der Verbundlamelle (4).

10. Verfahren gemäss einem der Ansprüche 1 bis 9, worin es sich bei dem Stein um einen Edelstein, einen organischen Stein oder einen künstlichen Stein handelt.

11. Flexibilisierte Verbundlamelle (4) mit einem Stein und einem flexiblen Träger (3),
wobei der Stein die Form einer Platte, einer Klinge oder einer Lamelle (1) aufweist und eine erste Fläche (11) und eine der ersten Fläche gegenüberliegende zweite Fläche (12) aufweist,
**dadurch gekennzeichnet, dass**
die erste Fläche eine Vielzahl von Nuten (2) aufweist, wobei die Platte, die Klinge oder die Lamelle (1) Risse (8) aufweist, die sich vom Boden der Nuten (2) zu ihrer zweiten Fläche (12) erstrecken, und wobei der flexible Träger (3) an der ersten Fläche (11) der Platte, der Klinge oder der Lamelle (1) befestigt ist, welche die Nuten (2) aufweist.

12. Flexibilisierte Verbundlamelle (4) gemäss Anspruch 11, worin die Tiefe der Vielzahl von Nuten (2) derart ist, dass mindestens 15 % der Dicke der Platte, der Klinge oder der Lamelle (1) ungeteilt sind.

13. Dekorativer Gegenstand mit der flexibilisierten Verbundlamelle (4) gemäss Anspruch 11.

14. Dekorativer Gegenstand gemäss Anspruch 12, bestehend aus einem Schmuckartikel, einer Uhr, einem Armband, einem Modeartikel oder einem Lederwarenartikel.

## Claims

1. Process for obtaining a flexible stone comprising the steps of:
- providing a stone in the form of a plate, blade, or strip (1) having a first face (11) and a second face (12) opposite the first face (11);
- forming a plurality of grooves (2) in the plate, blade, or strip (1) on the first face (11);
- attaching the first face (11) of the plate, blade, or strip to a flexible support (3) so as to form a composite strip (4);
- providing a part (5) having a curved surface (6) and placing the composite strip (4), on the support side (3), on said curved surface (6);
- applying pressure (7) to the second face (12) so as to generate cracks (8) on the grooves (2) and obtain a flexibilized composite lamella (4).

2. Method according to claim 1, in which the grooves (2) are formed using a laser device.

3. Method according to claim 1 or 2, wherein the grooves (2) are arranged in a controlled pattern on the first face (11).

4. Method according to claim 3, wherein the pattern comprises one of: a grid, a set of lines, a hexagonal pattern, or a triangular pattern.

5. Method according to one of claims 1 to 4, wherein the depth of the grooves (2) is 50% to 85% of the thickness of the plate, blade, or strip (1).

6. Method according to claim 5, wherein the depth of the grooves (2) is 60% to 80% of the thickness of the plate, blade, or strip (1).

7. Method according to one of claims 1 to 6, wherein the thickness of the plate, blade, or strip (1) is between 0.1 mm and 0.6 mm.

8. Method according to one of claims 1 to 6, in which the cracks (8) extend substantially to the second face (12).

9. Method according to one of claims 1 to 8, comprising a step of adjusting the size and shape of the composite strip (4).

10. Method according to one of claims 1 to 9, wherein the stone is a fine stone, an organic stone, or an artificial stone.

11. Flexible composite strip (4) comprising a stone and a flexible support (3), the stone having the shape of a plate, blade or strip (1) and comprising a first face (11) and a second face (12) opposite the first face, **characterized in that** the first face has a plurality of grooves (2), the plate, blade or strip (1) having cracks (8) extending from the bottom of the grooves (2) towards its second face (12), and the flexible support (3) being attached to the first face (11) of the plate, blade or strip (1) comprising the grooves (2).

12. Flexible composite strip (4) according to claim 11, wherein the depth of the plurality of grooves (2) is such that at least 15% of the thickness of the plate, blade or strip (1) is undivided.

13. Decorative article comprising the flexible composite strip (4) according to claim 11.

14. Decorative article according to claim 13, comprising a piece of jewelry, a watch, a bracelet, a fashion item, or a leather goods item.
